# EUROPÄISCHE PATENTSCHRIFT

(11) **EP 3 077 132 B1**
(45) Veröffentlichungstag und Bekanntmachung des Hinweises auf die Patenterteilung: **16.01.2019**
(21) Anmeldenummer: 14812708.7
(22) Anmeldetag: 27.11.2014
(51) Int. Cl.: B21C 33/00, B30B 9/32

(54) **VERFAHREN ZUR HERSTELLUNG VON PRESSBOLZEN**
METHOD FOR PRODUCING EXTRUSION BILLETS
PROCÉDÉ PERMETTANT DE PRODUIRE DES BILLETTES

(30) Priorität: 05.12.2013 DE 102013020319
(43) Veröffentlichungstag der Anmeldung: 12.10.2016
(73) Patentinhaber: Bruhnke, Ulrich, 71139 Ehningen (DE)
(72) Erfinder: JÄGER, Andreas, 44227 Dortmund (DE); LINDNER, Karl-Heinz, 45481 Mülheim (DE); ANDERSECK, Ralf, 84104 Grafendorf (DE)
(74) Vertreter: Helge, Reiner
(86) Internationale Anmeldenummer: PCT/DE2014/000605
(87) Internationale Veröffentlichungsnummer: WO 2015/081924

(56) Entgegenhaltungen:
- EP-A1- 0 367 859
- WO-A1-2013/113299

## Beschreibung

Die Erfindung betrifft ein Verfahren zur Herstellung von Pressbolzen zum Strangpressen von Profilen aus Magnesium oder Magnesiumlegierungen.

Bei der Herstellung von Halbzeugen und Bauteilen aus Magnesium oder Magnesiumlegierungen fallen sowohl bei der spannenden Bearbeitung als auch bei der stanzenden bzw. trennenden Bearbeitung Späne oder Stanz- bzw. Trennabfälle an.

Die anfallenden Werkstoffreste weisen noch die gleichen Werkstoffeigenschaften auf, wie sie auch die hergestellten Halbzeuge oder Bauteile haben.

Derartige Werkstoffreste werden üblicherweise gesammelt und einer Wiederverwertung durch Einschmelzen zugeführt.

Um die Werkstoffreste für die Entsorgung und Weiterverarbeitung besser handhabbar zu machen und im Schmelzprozeß eine höhere Effizienz zu erreichen, werden die losen Späne zu Metallbriketts verpresst.

Eine dafür verwendbare Brikettierpresse ist beispielsweise aus der EP 0367 859 A1 bekannt. Zur Herstellung von formbeständigen Briketts weist die Brikettierpresse eine Vorpresskammer sowie eine nachgeordnete Presskammer auf. Das zu pressende Material wird über eine Zuführschnecke einem Vorverdichterkolben zugeführt, so dass sich die Aufnahmekammer bis zur gewünschten Höhe füllt. Anschließend wird ein Presskolben zur Verdichtung des Materials betätigt.

Eine weitere Vorrichtung zum Verpressen von Metallspänen in Metallbriketts ist aus der DE 10 2008 038 966 B3 bekannt. Die Vorrichtung zum Verpressen der Metallspäne in Metallbriketts weist einen Vorratsbehälter für die Metallspäne, dem ein Schaufelrad nachgeordnet ist, auf. Das Schaufelrad führt die Metallspäne einer Vorpresskammer zu. An die Vorpresskammer schließt sich eine Presskammer an, in welcher die vorgepressten Metallspäne dann zu Metallbriketts verpresst und dann dem Schmelzprozess zugeführt werden. Stanz- oder Schnittabfälle können hierdurch nicht verarbeitet werden, da Sie wesentlich größere geometrische Abmessungen wie Metallspäne aufweisen. Nachteilig ist hier zum einen der hohe Aufwand für das Sammeln, Lagern und zur Vorbehandlung der Trennreste und zum anderen der hohe Energieaufwand zum Einschmelzen für die Wiederverwertung.

Die US-PS 2 391 752 beschreibt ein Verfahren zur Herstellung von fertigen Produkten, beispielsweise von Rohren, Stangen und Profilen, aus Abfällen aus Aluminium oder Aluminiumlegierungen das umfassend komprimieren der Abfälle und Halten dieser bei einer Temperatur von etwa 300°C und einem Druck von etwa 3 bis 8 Tonnen pro Quadratzoll, wodurch Oxidbeschichtungen der Abfallteilchen gebrochen werden und neue metallische Kontaktflächen gebildet werden, anschließend die Temperatur auf etwa 350 bis 450°C erhöht wird und das Formen der fertigen Produkte in einer Pressvorrichtung bei einem Druck von etwa 18 bis 40 Tonnen pro Quadratzoll erfolgt.

Aus der gattungsgemäßen WO 2013/113299 A1 ist eine Vorrichtung und ein Verfahren zur Herstellung von porenfreien Profilen aus Trennresten, insbesondere aus Magnesium, mittels Strangpressen bekannt. Die Vorrichtung umfaßt eine Strangpresse mit einer Verdichtungskammer, einem Pressstempel, eine Pressmatrize und einem Rezipienten, in die ein Haufwerk bestehend aus Trennresten trennender Fertigungsverfahren oder dgl. wie Späne oder Restmaterialien einfüllbar ist. Die Vorrichtung weist zwischen Pressmatrize und Verdichtungskammer ein die Verdichtungskammer pressmatrizenseitig abdichtendes Abdeckelement auf, gegen das der Pressstempel das Haufwerk aus Trennresten zu einem Pressling verdichtet und dabei in der Verdichtungskammer und im Haufwerk verbleibende fluide Einschlüsse entfernt. Nach dem Entfernen des Abdeckelements wird der verdichtete Pressling durch die Pressmatrize als Profilquerschnitt durchgedrückt. Eine Vorverdichtung kann optional in einer separaten Einrichtung stattfinden um ein Haufwerk in Abmessungen zu pressen. Dadurch wird eine einfache Befüllung des Verdichtungsraums der Strangpresse ermöglicht.

Die Verdichtung zu einem Pressling mag in der Verdichtungskammer erfolgen, deren offenes Ende gegenüber der Pressmatrize verschließbar ist, unter Erhitzung und über einen vorgebbaren Zeitabschnitt unter gleichbleibenden hydrostatischen Druckverhältnissen zu einem Pressling.

Nachteilig ist hier der relativ lange Stillstand der Strangpresse bei der Fertigung von Strangpreßprofilen, da jedes mal nach dem der Pressling mittels der Pressmatrize zum Profil umgeformt wurde, auf der gleichen Strangpresse ein neuer Pressling aus Trennresten hergestellt werden muss. Dies zieht relativ lange Stillstandszeiten für die eigentliche Profilfertigung und die sich daran anschließende Weiterverarbeitung der Profile nach sich. Ein weiterer Nachteil besteht darin, dass das Abdeckelement zwischen Ende der Verdichtungskammer und Preßmatrize eingeschwenkt bzw. eingeschoben werden muss. Da sie zum einen die Verdichtungskammer verschließen und zum anderen beim Strangpressvorgang den Weg zur Pressmatrize wieder freigeben muss, ist deren Einbau in eine bestehende Strangpressanlage mit einem erhöhten Aufwand verbunden.

Die meisten Strangpressanlagen arbeiten mit waagerecht angeordneten Pressstempeln und Rezipienten. Aufgrund dieser Ausbildung ist ein Befüllen mit Trennresten relativ schwierig, bzw. der Füllgrad läßt zu wünschen übrig.

Die Erfindung beschäftigt sich mit dem Problem die für den Strangpressprozess benötigten Pressbolzen aus Abfällen der stanzenden, trennenden und/oder spanenden Bearbeitung herzustellen und zwar ohne das die Abfälle einem Schmelzprozess unterworfen werden. Die Erfindung umfaßt zahlreiche Gestaltungselemente sowohl im Prozess als auch in der Infrastruktur des Werkes. Diese Elemente ermöglichen in ihrer ganzheitlichen Verwendung einen sehr effizienten und extrem umweltschonenden in-House-Recycling-Prozess. Diese Elemente sind:
1 - Die Erfindung bezieht sich insbesondere auf Magnesium-Legierungen, die sehr gut dynamisch rekristallisieren und sortenrein dem Recyclingprozess zugeführt werden.
2 - Die gesamte Produktionshalle inkl. der darin installierten Recycling-Anlage ist so klimatisiert, dass eine vermehrte Oxid- oder gar Hydrooxidbildung verhindert wird. Das wird in der Regel durch eine Begrenzung der relativen Luftfeuchtigkeit erreicht.
3 - Es kommen trockene und chemiefreie Stanzabfälle oder Späne in den Recycling-Kreislauf.
4 - Aus Sicherheitsgründen erfolgt eine Zerkleinerung der Abfälle nicht mit reißenden sondern mit schneidenden Verfahren. Das vermeidet den Anfall von Staub in gefährlichen Mengen.

Erfindungsgemäß umfasst das Verfahren zur Herstellung von Pressbolzen aus Abfällen der stanzenden, trennenden und / oder spanenden Bearbeitung die Schritte
- Entnehmen der Abfälle aus einer Lagereinheit, wobei die Abfälle des stanzenden oder trennenden Bearbeitung mittels einer Einrichtung zerkleinert werden und anschließend gegebenenfalls mit den Abfällen der spanenden Bearbeitung vermischt werden;
- Befüllen der runden Pressform mit dem Abfallgemisch und Pressen (Verdichten) des Abfallgemisches zu einem Rundbarren mit einer Dichte von mehr als 60 %;
- Erwärmen des Rundbarrens auf eine Temperatur oberhalb von 250°C;
- Einsetzen des Rundbarrens in den Rezipienten einer Strangpresse und Formpressen eines Strangpressbolzens mit einer Dichte von größer 95 %.

Zusätzlich ist es möglich, das Abfallgemisch vor der Befüllung der runden Pressform einer Vorverdichtung zu unterwerfen.

Die Anlage zur Herstellung von Pressbolzen aus Abfällen der stanzenden, schneidenden und/oder spanenden Bearbeitung umfasst eine Lagereinheit für die Abfälle, einer Einrichtung zur Zerkleinerung der Abfälle, eine Presse zur Herstellung eines Rundbarren, ein Ofen zur Erwärmung des Rundbarrens sowie eine Strangpresse zur Fertigung der Pressbolzen. Die Lagereinheit kann dabei so ausgeführt werden, dass Kammern für Abfälle unterschiedliche geometrische Abmessungen vorgesehen sind. Späne haben eine relativ feine Körnung und können somit direkt in die Presse eingefüllt werden, während Stanz- oder Schnittabfälle mittels einer Einrichtung in eine geeignete Größe zerteilt werden.

Die Einrichtung zur Zerkleinerung der Abfälle arbeitet vorzugsweise nach dem schneidenden Verfahren, wodurch der Anfall von Staub minimiert wird. Gegebenenfalls können die Abfälle der einzelnen Kammern gemischt und mittels eines Vorverdichters in die Presse gefördert werden. Vorzugsweise ist der Vorverdichter beheizt und als Schneckenverdichter ausgebildet.

Erfindungsgemäß werden die in diese Presszylinder der Presse eingefüllten Abfälle dort zu einem Rundbarren mit mehr als 60 % Dichte kompaktiert. An die Kompaktierung in der Presse schließt sich eine Erwärmung des Rundbarrens und das Strangpressen des Rundbarrens in einer normalen Strangpresse zu einem Pressbolzenstrang an, wobei dieser nach dem Austritt aus der Pressmatrize auf eine entsprechende Länge geschnitten wird. Durch die Verwendung von Matrizen, in denen der Werkstoff unter Aufbringung einer Presskraft ein- oder mehrfach umgelenkt wird, tritt während des Pressvorgangs unter Scherverformung (mehrfache Scherung und Akkumulation der Scherdehnungen) innerhalb des Werkstoffes eine Verbesserung der Kornfeinheit auf. Optional kann eine Homogenisierung des Pressbolzen bei einer Temperatur oberhalb von 400°C während einer Zeitdauer von ca. 6 Stunden vorgenommen werden.

Die fertigen Preßbolzen weisen dann eine Dichte von größer 95 % auf und können dann zwischengelagert werden oder gleich in den Presslinien zu fertigen Strangpressprofilen weiter verarbeitet werden. Dies hat den Vorteil, dass die Stillstandszeiten in den Strangpreßlinien nur auf die Wechselzeit für den Strangpressbolzen begrenzt bleiben. Die fertigen Pressbolzen aus dem recycelten Material (Abfälle) weisen Eigenschaften auf, die statisch, dynamisch und wechselnd die Spezifikation der Legierung erfüllen und damit gleichberechtigt neben primär erzeugten Pressbolzen verwendbar sind.

Gerade im Bereich Automobilbau werden heute viele Bauteile, die aus Strangpressprofilen hergestellt werden, verwendet. Aufgrund des Leichtbaus bieten sich hier Magnesium oder Magnesiumlegierung an.

Diese werden häufig in Großanlagen mit mehreren Press- und Bearbeitungslinien hergestellt, so dass sich auch eine entsprechende größere Menge an Materialabfällen ergibt. Optimal zur Verarbeitung sind Magnesiumlegierungen mit einer niedrigen Stapelfehlerenergie, damit sie gut dynamisch rekristallisieren kann. Hierin liegen die Vorteile der Erfindung. Da größere Mengen an Matrialabfällen anfallen, müssen diese nicht mehr zu den Materialherstellern zum Einschmelzen und zum Gießen von neuen Halbzeugen transportiert werden, sondern können innerhalb der Produktionsstätten zu neuen Pressbolzen verformt werden.

Anhand von Ausführungsbeispielen soll die Erfindung näher beschrieben werden. Es zeigt:
Figur 1 - Schema der erfindungsgemäßen Anlage

Die Figur 1 zeigt ein Schema der erfindungsgemäßen Anlage zur Herstellung von Pressbolzen **1.** Diese besteht im Wesentlichen aus einer Lagereinheit für die Materialabfälle aus der laufenden Produktion. Da für die gesamte Produktion ein und dasselbe Material, nämlich eine Magnesiumlegierung, vorzugsweise eine Legierung der Bezeichnung MnE21®, verwendet wird, handelt es sich bei den Materialabfällen auch um sortenreine Abfälle.

In der Lagereinheit **1** werden die Abfälle getrennt nach ihren geometrischen Abmessungen aufgenommen. Abfälle mit geringer Körnung, beispielsweise aus der Zerspanung, können direkt in die Presse **3** gefördert werden. Abfälle mit größeren geometrischen Abmessungen, beispielsweise Stanzabfälle oder Verschnitte, werden mittels einer Einrichtung **2** in Abfälle mit geeigneter Körnung zerkleinert. Diese können dann entweder in die Presse **3** gefördert werden oder gemischt mit den anderen Abfällen, beispielsweise den Spänen.

Die Presse **3** ist als mechanische Presse mit einem senkrechten runden Pressform ausgebildet. Die senkrechte Ausführung erleichtert das Befüllen der Pressform und ermöglicht auch eine größtmögliche Befüllung. Denkbar wäre auch eine Presseinheit mit mehreren nebeneinanderstehenden Pressformen. Durch Einwirkung einer Presskraft auf die Befüllung der Pressform wird ein Rundbarren mit einer Dichte von mehr als 60 % erzeugt.

Die hergestellten Rundbarren **7** werden in einem Ofen **4** auf eine Temperatur von etwa 450 °C erwärmt. Anschließend wird der erwärmte Rundbarren **7** in den Rezipienten der Strangpresse **5** eingesetzt und durch Druckbeaufschlagung zu einem Pressbolzen **6** bzw. Pressbolzenstrang verformt. Bei einem Pressbolzenstrang kann dieser nach Verlassen der Matrize, beispielsweise durch eine fliegende Säge, entsprechend abgelängt werden. Der dabei entstehende Pressbolzen weist eine Dichte von größer 95 % auf.

Anschließend kann der Pressbolzen in einer Strangpresse in den Presslinien zu entsprechenden Profilen weiterverarbeitet oder zwischengelagert werden. Optional kann eine Homogenisierung des Pressbolzens bei einer Temperatur oberhalb von 400°C und während einer Zeitdauer von ca. 6 Stunden erfolgen.

### Bezugszeichenaufstellung

1 - Lagereinheit
2 - Einrichtung zur Zerkleinerung
3 - Presse
4 - Ofen
5 - Strangpresse
6 - Pressbolzen
7 - Rundbarren

## Patentansprüche

1. Verfahren zur Herstellung von Pressbolzen aus Abfällen der stanzenden, trennenden und /oder spanenden Bearbeitung, aus Magnesium oder Magnesiumlegierungen, bei dem die Abfälle aus einer Lagereinheit (1) entnommen werden, wobei die Abfälle der stanzenden oder trennenden Bearbeitung mittels einer Einrichtung (2) zerkleinert werden, und gegebenenfalls mit den Abfällen der spanenden Bearbeitung vermischt werden, in eine separate runde Pressform gefüllt werden und das Abfallgemisch zu einem Rundbarren (7) mit einer Dichte größer 60 % verpresst wird, der Rundbarren (7) in einem Ofen (4) auf eine Temperatur oberhalb von 250°C erwärmt wird und der erwärmte Rundbarren (7) in den Rezipienten einer Strangpresse (5) eingesetzt und durch Formpressen zu einem Pressbolzen (6) mit einer Dichte größer 95 % umgeformt wird, wobei der Rundbarren (7) aus Magnesium oder Magnesiumlegierungen unter Aufbringen einer Preßkraft ein- oder mehrfach in der Matrize umgelenkt und zu dem Preßbolzen (6) verformt wird, der aus der Matrize austretende Preßbolzen (6) abgelängt wird und anschließend bei einer Temperatur oberhalb von 400°C während einer vorgegebenen Zeitdauer homogenisiert wird.

## Claims

1. Method for producing extrusion billets from magnesium or magnesium alloy scrap from punching, separating and/or machining operations, in which scrap is removed from a storage unit (1) and, in the case of scrap from punching or separating operations, optionally comminuted by means of a device (2) and optionally mixed with scrap from machining operations, to be filled into a separate round press mould before pressing the scrap mixture into a round billet (7) having a density greater than 60%; the resulting billet (7) is then heated in a furnace (4) to a temperature above 250°C and the heated billet (7) is inserted into the recipient of an extrusion press (5) and formed by compression moulding into an extrusion billet (6) having a density greater than 95%, the billet (7) of magnesium or magnesium alloys being deflected one or more times in the mould through application of a pressing force and formed to an extrusion billet (6); the extrusion billet (6) emerging from the mould is then cut to length and homogenised at a temperature above 400°C for a predetermined period of time.

## Revendications

1. Procédé de fabrication de billettes à partir de déchets de magnésium ou d'alliages de magnésium provenant d'opérations de poinçonnage, de séparation et/ou d'usinage, dans lequel les déchets sont prélevés d'une unité de stockage (1), les déchets provenant d'opérations de poinçonnage ou de séparation étant éventuellement broyés au moyen d'un dispositif (2) puis éventuellement mélangés aux déchets provenant des opérations d'usinage, avant d'être remplis dans un moule circulaire séparé pour comprimer le mélange des déchets en une billette circulaire (7) ayant une densité supérieure à 60%; la billette (7) est ensuite chauffée dans un four (4) à une température supérieure à 250°C et la billette chauffée (7) est insérée dans le récipient d'une extrudeuse (5) et formée par moulage par compression en une billette d'extrusion (6) ayant une densité supérieure à 95%, la billette (7) en magnésium ou en alliages de magnésium étant déviée une ou plusieurs fois dans la matrice par application d'une force de pression et étant déformée pour former la billette d'extrusion (6); la billette d'extrusion (6) sortant de la matrice est ensuite coupé à longueur et homogénéisé à une température supérieure à 400°C pendant une période de temps prédéterminée.
